# EUROPÄISCHE PATENTSCHRIFT

(11) **EP 0 053 753 B1**
(45) Veröffentlichungstag und Bekanntmachung des Hinweises auf die Patenterteilung: **15.08.1984**
(21) Anmeldenummer: 81109846.6
(22) Anmeldetag: 24.11.1981
(51) Int. Cl.: B22F 3/00

(54) **Verfahren zur Herstellung metallischen Halbzeuges**
Method of manufacturing metallic bodies
Procédé de fabrication d'ébauches métalliques

(30) Priorität: 05.12.1980 DE 3045838
(43) Veröffentlichungstag der Anmeldung: 16.06.1982
(73) Patentinhaber: Fried. Krupp Gesellschaft mit beschränkter Haftung, 45143 Essen (DE)
(72) Erfinder: Jachowski, Johannes, D-4100 Duisburg 46 (DE); Mohs, Rudolf, Dr., D-4300 Essen 16 (DE); Sibum, Heinz, Dr., D-4300 Essen (DE)

## Beschreibung

Die Erfindung betrifft ein Verfahren zur Herstellung metallischen Halbzeuges, bei dem ein in einem evakuierbaren, vorkonturierten Keramikgehäuse abgefülltes Metallpulver heißisostatisch gepreßt wird.

Nach dem Stand der Technik werden Metallgegenstände auf pulvermetallurgischem Wege im wesentlichen derart gefertigt, daß ein vakuumdicht verschlossener Behälter, der das Material für den herzustellenden Gegenstand unter Zwischenschaltung eines sekundären Druckmittels umschließt, im evakuierten Zustand nach Erhitzen auf die Verdichtungstemperatur einem isostatischen Heißpressen unterworfen wird. Der herzustellende Gegenstand kann dabei bereits als vorgefertigter Vorpreßkörper vorliegen oder, entsprechend der DE-PS 2200066, durch eine in den Innenraum einer nicht vakuumdicht verschließbaren Form mit der Gestalt des herzustellenden Gegenstandes gefüllte Pulvercharge heißisostatisch gepreßt werden. Nachteiligerweise benötigt man hierzu ein sekundäres Druckmittel in Pulverform, um eine isostatische Druckübertragung auf das eigentlich zu pressende Metallpulver herbeizuführen. Das sekundäre Druckmittel verdichtet sich bei höher werdendem Druck zu kompaktem keramischem Material, so daß mit zunehmender Verdichtung des sekundären Druckmittels schließlich die Druckübertragung auf das eigentlich zu verdichtende Metallpulver schwächer wird, da die verdichtete Keramik sich selbst abstützt. Im übrigen ist es bekannt, daß geschüttete und durch Klopfen verdichtete Keramikpulver lokal sehr unterschiedliche Dichte haben können, die der beabsichtigten gleichmäßigen isostatischen Druckübertragung unterschiedlich entgegenwirken.

Diese Nachteile werden vermieden, wenn man metallische vorkonturierte Kapseln verwendet, in die das Pulver eingefüllt wird, und anschließend das Pulver wie auch die Kapsel bei Drücken von 10-⁴ mbar und Temperaturen bis 450° entgast. Nach dem Abfüllen werden die Kapseln vakuumdicht verschweißt und das Pulver unter Anwendung des im Prinzip bekannten heißisostatischen Pressens verdichtet. In der Regel können die vorkonturierten Kapseln jedoch nur in einfachen geometrischen Formen hergestellt werden, so daß das geschilderte Verfahren hier eine Grenze hinsichtlich des Formenreichtums findet, da die Herstellung ausgefallener geometrischer Formen in den meisten Fällen unwirtschaftlich ist.

Es ist Aufgabe der Erfindung, ein Verfahren der eingangs genannten Gattung anzugeben, das die nach dem Stand der Technik bekannten Nachteile umgeht und eine einfach zu handhabende, möglichst wirtschaftliche Herstellung metallischen Halbzeuges der unterschiedlichsten geometrischen Formen und Größen gestattet. Die der Erfindung zugrundeliegende Aufgabe wird durch das im Anspruch 1 gekennzeichnete Verfahren gelöst, das es gestattet, jede beliebige, insbesondere auch geometrisch komplizierte Form zu gestalten. Die Modelle werden mit aushärtbaren Stoffen, im wesentlichen mit Keramik, umhüllt und soweit hinterfüllt, daß ein großer, in seinen äußeren Abmessungen einfacher geometrischer Körper entsteht, der gegenüber den bisher verwendeten vorkonturierten Kapseln mehrere Vorteile besitzt. Zum einen kann dieser Keramikkörper leicht in einen Metallbehälter zum isostatischen Pressen gebracht werden, wobei der gesamte Keramikkörper dicht umschlossen ist, zum anderen kann die isostatische Druckübertragung auf das im Keramikkörper befindliche Metallpulver gleichmäßig vorgenommen werden, da auch auf die Druckverhältnisse in dem Keramikkörper durch dessen Formgebung Einfluß genommen werden kann.

Ein mit seiner Außenform verbundener weiterer Vorteil ist die gute Lager- und Stapelfähigkeit des Keramikkörpers. Schließlich ist die Blechkapsel mit eingeschweißtem Keramikkörper besser als bisher evakuierbar.

Nach einer Weiterbildung der Erfindung wird als aushärtbarer Stoff eine mit Wasserglas angeteigte keramische Masse in mehreren Schichten aufgetragen, die mit C0₂ ausgehärtet werden. Eine vorteilhafte Mischung der äußeren Umhüllung besteht aus 50 bis 90 Gew.-% Schamotte, 10 bis 50 Gew.-% Aluminiumoxid und 1 bis 15 Gew.-% Wasserglas, wobei Schamotte der Körnung 0,5 bis 1,25 mm und Aluminiumoxid der Körnung < 0,1 mm verwendet werden.

Vorteilhafterweise kann man aber auch Keramiken verwenden, die bei der Prozeßtemperatur plastifizieren. Eine solche Keramik besteht aus einer Mischung von bis zu 10 Gew.-% MgO, 1 bis 12 Gew.-% CaO, bis 16 Gew.-% Na₂0, bis 8 Gew.-% K₂0, bis 40 Gew.-% B_{Z}0₃, 1 bis 20 Gew.-% AI₂0₃, Rest Si0₂. Vorzugsweise verwendet man eine Mischung von 3 bis 4 Gew.-% MgO, 6 bis 7 Gew.-% CaO, 3 bis 4 Gew.-%.Na₂0. 2 bis 3 Gew.-% K₂0, 8 bis 9 Gew.-% B₂O₃, 15 bis 16 Gew.-% Al₂O₃, Rest Si0₂. Die Mischungen werden mit Wasserglas angeteigt und mit C0₂ ausgehärtet und abschließend bei Temperaturen von ca. 700 °C gebrannt.

Nach einer Weiterbildung der Erfindung werden mehrere Modelle so umhüllt daß nur ein einziger Formkörper entsteht.

Das Modell besteht nach einer weiteren Ausgestaltung der Erfindung aus Wachs und/oder einem anderen organischen Füllstoff und wird beim Aufheizen ausgeschmolzen oder rückstandslos verbrannt bzw. vergast.

Das Metallpulver, vorteilhafterweise eine pulverförmige Metallegierung, wird nach einer weiteren Ausgestaltung der Erfindung in den unter Vibrationen stehenden Keramikkörper gefüllt, so daß es äußerst dicht, d. h. unter Erreichen der optimalen Klopfdichte eingefüllt wird.

Die Erfindung soll anhand von Ausführungsbeispielen im folgenden näher erläutert werden. Ein Wachsmodell, bei dem die Schrumpfungsaufmaße des späteren pulvermetallurgisch hergestellten Bauteils berücksichtigt sind und das zusätzlich mit einem Pulvereinfüllstutzen versehen ist, wird schichtweise mit Keramik mit unterschiedlicher Dichte umhüllt. Dabei wird insbesondere darauf geachtet, daß die Kontaktschicht des Keramikmaterials mit dem Wachsmodell möglichst glatt ist, da von ihr die Güte der späteren Bauteiloberfläche abhängt. Nach Aufbringen der ersten Keramikschichten wird das Modell in einem Formkasten mit einem Gemisch von Schamotte und Wasserglas umgeben. Die angerührte teigartige Masse besteht zu 75 % aus Schamotte der Körnung 0,5 bis 1,25 mm und 25 % Aluminiumoxyd der Körnung < 0,1 mm, der schließlich 15 % des Gewichtes der vorgemischten Keramik Wasserglas hinzugegeben und die intensiv vermischt wird. Anschließend wird das Schamotte-Wasserglas-Gemisch mit C0₂ ausgehärtet und der so entstandene Formblock nach dem Ausformen aus dem Formkasten im Autoklaven entwachst und schließlich im Brennofen bei einer Temperatur von ca. 1 000 °C gebrannt. Durch den Brennprozeß werden alle flüchtigen Bestandteile aus der Masse ausgetrieben und es entsteht ein Körper von gleichmäßiger Dichte. Die verwendeten Grünmischungen lassen einen sehr porösen, gasdurchlässigen Keramikkörper entstehen. Der Keramikkörper ist wegen seines äußeren einfachen Aufbaus gut stapelbar, gegen mechanische Einwirkungen weitgehend stabil und im Bedarfsfall durch Sägen, Bohren o. ä. leicht bearbeitbar. Zur Herstellung des metallischen Halbzeuges wird der in der Abbildung dargestellte Keramikkörper 1 in einen Metallbehälter 2 eingesetzt und dessen Hohlraum 3 mit dem zu verdichtenden Pulver, im vorliegenden Falle Pulver der Titanlegierung TiA16V4, gefüllt. Dies geschieht vorzugsweise auf einem Vibrationsgerät, wodurch der Keramikkörper 1 mit dem Metallpulver unter Erreichen der optimalen Klopfdichte aufgefüllt wird. Die Starrheit des Keramikkörpers 1 unterstützt beim Füllen mit Pulver den Rüttelprozeß intensiv, da durch den kompakten Keramikkörper die Vibration direkt auf das Metallpulver übertragen wird. Nach Füllen des Keramikkörperhohlraums 3 wird der Pulvereinfüllstutzen mit einem Metallstopfen verschlossen und der Metallbehälter 2 zugeschweißt und über einen Absaugstutzen 4 evakuiert. Der Metallbehälter 2 ist nun fertig, um in eine heißisostatische Pressanlage gebracht zu werden, wo er bei den für das eingefüllte Metallpulver notwendigen Pressparametern verdichtet wird. Nach dem heißisostatischen Pressen wird der Metallbehälter 2 aufgetrennt und die keramische Ummantelung vom fertigen metallischen Halbzeug entfernt.

In einem weiteren Ausführungsbeispiel der Erfindung wird von einem Kunststoffmodell ausgegangen, das in einem Formrahmen mit einem Gemisch aus Schamotte und AI₂0₃, etwa im Verhältnis 1 : 1 unter Zugabe von 15 Gew.-% Wasserglas umhüllt und mit C0₂ gehärtet wird. Anschließend wird der Formblock dem Rahmen entnommen und in einen Brennofen gegeben. Im Brennofen wird anschließend eine Temperatur von 1 000 °C eingestellt, bei der das Kunststoffmodell rückstandslos verbrennt und der verbleibende Körper gehärtet wird. Bezüglich der Herstellung des metallischen Halbzeugs ist dann entsprechend dem vorher geschilderten Ausführungsbeispiel weiter verfahren worden.

## Patentansprüche

1. Verfahren zur Herstellung metallischen Halbzeuges, bei dem ein in einem innen vorkonturierten monolithischen Keramikgehäuse mit geometrisch einfacher Außenform abgefülltes Metallpulver heißisostatisch gepreßt wird, dadurch gekennzeichnet, daß ein dem herzustellenden metallischen Halbzeug unter Berücksichtigung der Schrumpfung in seinen Konturen entsprechendes Modell mit einem Pulvereinfüllstutzen versehen, schichtweise mit aushärtbaren Stoffen, im wesentlichen mit Keramik, so umhüllt, daß eine geometrisch einfache Außenform entsteht, und bei gleichzeitiger Entfernung des Modellmaterials kontinuierlich auf 700 bis 1 000 °C aufgeheizt wird, anschließend der fertig gebrannte Keramikkörper mit Metallpulver dicht gefüllt und in einen Metallbehälter eingeschweißt wird, der sodann evakuiert und abschließend heißisostatisch gepreßt wird.

2. Verfahren nach Anspruch 1, dadurch gekennzeichnet, daß als aushärtbarer Stoff eine mit Wasserglas angeteigte keramische Masse in mehreren Schichten aufgetragen wird, die mit CO₂ ausgehärtet werden.

3. Verfahren nach Ansprüchen 1 und 2, dadurch gekennzeichnet, daß auf das Modell Keramikschichten unterschiedlicher Dichte aufgetragen werden.

4. Verfahren nach Ansprüchen 1 und 2, gekennzeichnet durch die Verwendung von Schamotte der Körnung 0,5 bis 1,25 mm und von Aluminiumoxyd der Körnung < 0,1 mm.

5. Verfahren nach Ansprüchen 1, 2 und 4, dadurch gekennzeichnet, daß eine Mischung von 50-90 Gew.-% Schamotte, 10-50 Gew.-% Aluminiumoxid und 1-15 Gew.-% Wasserglas als äußere Umhüllung aufgetragen werden.

6. Verfahren nach Ansprüchen 1 bis 5, dadurch gekennzeichnet, daß die Keramik aus einer Mischung von bis zu 10 Gew.-% MgO, 1-12 Gew.-% CaO, bis zu 16 Gew.-% Na₂0, bis zu 8 Gew.-% KP, bis zu 40 Gew.-% B₂0₃, 1-20 Gew.-% AI_{Z}0₃, Rest Si0₂ besteht, diese Mischung mit Wasserglas angeteigt und mit C0₂ ausgehärtet und schließlich bei einer Temperatur von ca. 700 °C gebrannt wird.

7. Verfahren nach Anspruch 6, gekennzeichnet durch die Verwendung einer Mischung aus 3 bis 4 Gew.-% MgO, 6 bis 7 Gew.-% CaO, 3 bis 4 Gew.-% Na₂0, 2 bis 3 Gew.-% K₂0, 8 bis 9 Gew.-% B₂0₃, 15 bis 16 Gew.-% AI₂0₃, Rest SiO_{z}.

8. Verfahren nach Anspruch 1, dadurch gekennzeichnet, daß mehrere Modelle so umhüllt werden, daß ein einziger Keramikkörper entsteht.

9. Verfahren nach Anspruch 1, dadurch gekennzeichnet, daß das Modell aus Wachs und/ oder einem anderen organischen Füllstoff besteht und beim Aufheizen ausgeschmolzen oder rückstandslos vergast wird.

10. Verfahren nach Anspruch 1, dadurch gekennzeichnet, daß das Metallpulver in den unter Vibrationen stehenden Keramikkörper gefüllt wird.

11. Verfahren nach Ansprüchen 1 und 10, dadurch gekennzeichnet, daß eine pulverförmige Metalllegierung, verwendet wird.

## Claims

1. Process for the production of metallic semifinished material, in which a metal powder charged into an internally pre-contoured monolithic ceramic housing with geometrically simple external form is hot-isostatically pressed, characterised in that a model corresponding in its contours to the metallic semi-finished product to be produced, taking consideration of shrinkage, having a powder filling connector, is enveloped by layers with age-hardenable substances, essentially with ceramics, so that a geometrically simple external form is produced, and with simultaneous removal of the model material is heated continuously up to 700 to 1,000°C, then the finished fired ceramic body is densely filled with metal powder and welded into a metal container which is then evacuated and in conclusion is hot-isostatically pressed.

2. Process according to Claim 1, characterised in that as age-hardenable substance a ceramic mass stirred into paste with water glass is applied in a plurality of layers which are age-hardened with COε.

3. Process according to Claims 1 and 2, characterised in that ceramic layers of different densities are applied to the model.

4. Process according to Claims 1 and 2, characterised by the use of fireclay of granulation 0.5 to 1.25 mm and of aluminium oxide of granulation < 0.1 mm.

5. Process according to Claims 1, 2 and 4, characterised in that a mixture of 50-90% wt. fireclay, 10-50 % wt. aluminium oxide and 1-15 % wt. water glass is applied as external envelope.

6. Process according to Claims 1 to 5, characterised in that the ceramic material consists of a mixture of up to 10 % wt. MgO, 1-12 % wt. CaO, up to 16 % wt. Na₂0, up to 8 % wt. K₂0, up to 40 % wt. B203, 1-20 % wt. AI₂0₃, remainder Si0₂, this mixture is stirred to a paste with water glass and age-hardened with C0₂ and finally fired at a temperature of app. 700 °C.

7. Process according to Claim 6, characterised by the use of a mixtu re of 3 to 4 % wt. MgO, 6 to 7 % wt. CaO, 3 to 4 % wt. Na₂0, 2 to 3 % wt. K₂0, 8 to 9 % wt. B₂0₃, 15 to 16 % wt. AI₂O₃, remainder Si0₂.

8. Process according to Claim 1, characterised in that several models are so enveloped that one single ceramic body is produced.

9. Process according to Claim 1, characterised in that the model consists of wax and/or another organic filler and in the heating is melted out or vaporised without residue.

10. Process according to Claim 1, characterised in that the metal powder is charged into the ceramic body which is being subjected to vibrations.

11. Process according to Claims 1 and 10, characterised in that a metal alloy in powder form is used.

## Revendications

1. Procédé de fabrication d'une ébauche métallique selon lequel une poudre métallique qui remplit une enveloppe en matière céramique monolithe de contour prédéterminé, ayant une forme extérieure simple, est comprimée thermo- isostatiquement, caractérisé en ce qu'un modèle dont le contour correspond, compte tenu du retrait, au contour de l'ébauche métallique à fabriquer et qui est muni d'une tubulure d'introduction de la poudre est enrobé dans des couches de substances durcissables, constituées essentiellement par des matières céramiques, de telle manière que la forme géométrique extérieure obtenue soit simple, et qu'en même temps on en élimine le matériau constituant le modèle, le corps céramique est chauffé d'une manière continue à une température comprise entre 700° et 1 000 °C, le corps céramique étant, après sa cuisson, rempli complètement de poudre métallique et enfermé par soudage dans un récipient métallique soudé qui est soumis à l'action du vide, puis à une compression thermoisostatique.

2. Procédé selon la revendication 1, caractérisé en ce que la substance durcissable est une masse céramique formant pâte avec du verre soluble qui est appliquée en plusieurs couches durcies par du C0₂.

3. Procédé selon l'une des revendications 1 ou 2, caractérisé en ce que des couches céramiques de densité différente sont appliquées sur le modèle.

4. Procédé selon l'une des revendications 1 ou 2, caractérisé par l'utilisation de chamotte de granulométrie comprise entre 0,5 et 1,25 mm et d'oxyde d'aluminium de granulométrie inférieure à 0,1 mm.

5. Procédé selon l'une des revendications 1, 2 ou 4, caractérisé en ce que l'enrobage extérieur appliqué est constitué par un mélange de 50 à 90 % en poids de chamotte, de 10 à 50 % en poids d'oxyde d'aluminium et de 1 à 15 % en poids de verre soluble.

6. Procédé selon l'une des revendications 1 à 5, caractérisé en ce que la matière céramique est constituée par un mélange contenant jusqu'à 10 % en poids de MgO, de 1 à 12 % en poids de CaO, jusqu'à 16 % en poids de Na₂0, jusqu'à 8 % en poids de K₂0, jusqu'à 40 % en poids de B₂0₃, de 1 à 20 % en poids de Al₂O₃, le reste étant du Si0₂, en ce que ce mélange est transformé en pâte au moyen de verre soluble, durci par C0₂ et, finalement, cuit à une température d'environ 700 °C.

7. Procédé selon la revendication 6, caractérisé par l'utilisation d'un mélange contenant de 3 à 4 % en poids de MgO, de 6 à 7 % en poids de CaO, de 3 à 4 % en poids de Na₂0, de 2 à 3 % en poids de K₂O, de 8 à 9 % en poids de B₂O₃, de 15 à 16 % en poids d'Al₂O₃, le reste étant du SiO₂.

8. Procédé selon la revendication 1, caractérisé en ce que plusieurs modèles sont enrobés de manière qu'il n'y ait qu'un seul corps céramique.

9. Procédé selon la revendication 1, caractérisé en ce que le modèle est constitué par de la cire et/ou par un autre matériau de remplissage organique que, lors du chauffage, est éliminé par fusion ou se transforme en gaz sans résidu.

10. Procédé selon la revendication 1, caractérisé en ce que la poudre métallique est versée dans un corps céramique soumis à des vibrations.

11. Procédé selon les revendications 1 et 10, caractérisé par l'utilisation d'un alliage métallique pulvérulent.
